# EUROPÄISCHE PATENTSCHRIFT

(11) **EP 1 530 538 B1**
(45) Veröffentlichungstag und Bekanntmachung des Hinweises auf die Patenterteilung: **25.12.2013**
(21) Anmeldenummer: 03722397.1
(22) Anmeldetag: 04.04.2003
(51) Int. Cl.: B63B 35/79

(54) **VORRICHTUNG ZUM WELLENREITEN**
SURFING DEVICE
DISPOSITIF DE SURF

(30) Priorität: 14.08.2002 DE 10237921
(43) Veröffentlichungstag der Anmeldung: 18.05.2005
(73) Patentinhaber: Brauers, Sven, 30451 Hannover (DE); Brauers, Rouven, 2562 VX Den Haag (NL)
(72) Erfinder: Brauers, Sven, 30451 Hannover (DE); Brauers, Rouven, 2562 VX Den Haag (NL)
(74) Vertreter: Wagner, Carsten
(86) Internationale Anmeldenummer: PCT/EP2003/003531
(87) Internationale Veröffentlichungsnummer: WO 2004/022422

(56) Entgegenhaltungen:
- EP-A- 0 048 651
- CH-A- 597 032
- DE-A- 4 128 957
- FR-A- 2 787 088

## Beschreibung

Die Erfindung betrifft eine Vorrichtung zum Wellenreiten oder dergleichen, insbesondere ein Surfbrett, mit einem einen laminatummantelten Schaumstoffkern und eine Ober- und Unterseite aufweisenden brettartigen Körper.

Üblicherweise weisen Vorrichtungen zum Wellenreiten mit einem brettartigen Körper, sogenannte Surfbretter, einen laminatummantelten Schaumstoffkern mit einer Ober- und Unterseite auf. Besteht das Harz der Laminierungen aus einem Polyester, so weisen die Schaumstoffkerne eine üblicherweise aus Holz bestehende lattenförmige Einrichtung, den sogenannten "Stringer" zur Stabilisierung des Surfbrettes auf.

Nachteilig hierbei ist jedoch die Tatsache, daß solche Surfbretter in der Regel einem hohen Verschleiß unterliegen, der sich in irreversiblen Unebenheiten der Oberfläche bis hin zu Brüchen der Bretter äußert.

Weiterhin sind Surfbretter bekannt, deren Laminatschichten in der Regel Glasfasergewebe und Epoxyharz enthalten, wobei diese jedoch lediglich in vorgefertigten Formen produziert werden können, ohne auf die Bedürfnisse des einzelnen Surfers einzugehen. Diese Surfbretter weisen in der Regel keinen Stringer auf, da durch das Epoxyharz in Verbindung mit überlicherweise verwendeten Glasfasergeweben eine ausreichende Festigkeit bewerkstelligt werden kann.

US 5,514,017, das als nächstliegender Stand der Technik angesehen wird, offenbart insbesondere ein Surfbrett, das im wesentlichen aufgebaut ist mittels eines Kerns, der mit zugfesten Fasern eine wabenförmige Struktur aufbaut, und einer den Kern umgebenden Laminatbeschichtung.

DE 41 28 957 A1 offenbart ein Surfsegelbrett mit einem als Verbundkörper ausgebildeten Brettkörper, der durch einen leichten Kern aus einem geschäumten Kunststoff, einer auf die Kernoberfläche aufgebrachten harten Tragschicht aus einem Laminierharz oder einem Kunststoffschaum höherer Dichte mit einem in den Kunststoff eingebetteten Kunstfasergewebe sowie eine Außenhaut aus einer schlagzähen, UV-beständigen Kunststoff-Folie aus einem thermoplastischen Kunststoff gebildet ist, wobei die Tragschicht des Brettkörpers im Standbereich für den Surfer eine sich über die Breite des Brettkörpers erstreckende Verstärkungseinlage enthält, die durch eine Kernschicht aus einem Wabenwerkstoff mit zwei Deckschichten aus einem ein- oder mehrlagigen Kunstfasergewebe gebildet wird, wobei dies ein sehr schweres Surfsegelbrett ergibt.

CH 597 032 offenbar ein Windsurfingbrett, mit einem einen laminatummantelten Schaumstoffkern und eine Ober- und Unterseite aufweisenden brettartigen Körper, wobei zumindest der Randbereich des linken und rechten Seitenendes des brettartigen Körpers mindestens zwei Gewebelaminatlagen aufweist, von denen eine von der Unter- zur Oberseite um das Profil des entsprechenden Endes verläuft und sich somit im Bereich der Seitenkanten mehrere abgeschnittene Laminatschichten entstehen, die aneinanderstoßen, damit keine vorstehenden Kanten entstehen.

Nachteilig hieran ist jedoch die Tatsache, daß durch das Zusammenfügen von zwei Formteilen über den Schaumkern zu einem Surfbrett an der Naht zwischen den zwei Hälften klassischerweise eine Schwachstelle dahingehend auftritt, daß bei geringer Oberflächenbeschädigung in diesem Bereich der Schaumkern bis zu ca. 10 % Wasser aufnehmen kann, was sich durch die schnelle Verteilung im Schaumkörper selbst nur sehr schwer entfernen läßt, dies zu langen Reparatur- und Standzeiten führt und Reparaturen nur in sehr begrenztem Maße möglich sind.

Problem der vorliegenden Erfindung ist es, zumindest zum Teil die oben genannten Nachteile zu vermeiden, insbesondere Vorrichtungen und Verfahren zur Herstellung gattungsgemäßer, insbesondere dieser Vorrichtungen zum Wellenreiten mit einem brettartigen Körper bereitzustellen, die im Vergleich zu konventionellen Surfbrettern eine wesentlich höhere Lebensdauer aufweisen, somit die Gefahr eines Brettbruches stark herabgesetzt ist, wobei eine individuelle Anpassung an den einzelnen Surfer möglich ist.

Dieses Problem wird erfindungsgemäß durch eine Vorrichtung nach Anspruch 1 und ein Verfahren nach Anspruch 21 gelöst.

Die erfindungsgemäße Vorrichtung zum Wellenreiten oder dergleichen weist einen brettartigen Körper auf, der einen laminatummantelten Schaumstoffkern und eine Ober- und Unterseite aufweist. Zumindest der Randbereich des vorderen und/oder hinteren Längsendes und/oder des linken und/oder rechten Seitenendes des brettartigen Körpers weist - ggf. jeweils (d. h. wenn vorderes und hinteres Längsende und/oder rechtes und linkes Seitenende betroffen sind) - mindestens zwei Gewebelaminatlagen auf, von denen zumindest eine von der Ober- zur Unterseite oder umgekehrt um das Profil des Längsendes verläuft. Weiterhin ist es erfindungsgemäß, wenn jeweils mindestens eine Gewebelaminatlage der Ober- und Unterseite um das Profil des vorderen und/oder hinteren Längsendes und/oder des linken und/oder rechten Seitenendes von der Ober- zur Unterseite oder umgekehrt verlaufen, da auf diese Weise eine hohe Bruchfestigkeit in beide Elongationsrichtungen bewerkstelligt wird.

Durch diese spezielle Ausgestaltung weist die erfindungsgemäße Vorrichtung zumindest an einem ihrer Enden eine im Vergleich zu konventionellen Surfbrettern wesentlich erhöhte Elastizität auf. Durch die Mehrfach- - insbesondere Doppel- - laminierung werden die Randbereiche insbesondere der Längsenden und/oder Seitenenden erheblich widerstandsfähiger, so daß die Bereiche der größten Belastungen nunmehr eine geringere Bruchwahrscheinlichkeit aufweisen. Mit erfindungswesentlich ist die Tatsache, daß die vorliegenden Vorrichtungen zum Wellenreiten insbesondere an ihren Längsenden und/ oder Seitenenden eine im Vergleich zu konventionellen Surfbrettern größere reversible Elongation um die Längsachse bzw. Querachse aufweisen, so daß Unebenheiten auf der zu surfenden Welle quasi wie bei einem Stoßdämpfer "abgefedert" werden. Die erfindungsgemäßen Vorrichtungen sind dadurch schneller und kontrollierbarer zu surfen und halten selbst stärksten Belastungen in der Welle bei Deformationen bis zu 30 cm stand. Weiterhin passen sich die erfindungsgemäßen Vorrichtungen hinsichtlich ihres Längs- und/oder Querprofils den sich ständig ändernden Kurvenformen der Wellen an. Darüber hinaus beträgt das Gewicht lediglich die Hälfte dessen herkömmlicher Bretter.

Um eine in beide Elongationsrichtungen gleichmäßige Elongation zu fördern, ist es vorteilhaft, wenn die jeweils mindestens einen Gewebelaminatlagen der Ober- und Unterseite im Randbereich des vorderen und/oder hinteren Längsendes und/oder des linken und/oder rechten Seitenendes direkt aufeinander liegen.

Darüber hinaus ist es von Vorteil, wenn das Verhältnis der Gesamtlaminatschichtdicken von Ober- zu Unterseite im Bereich von 6 : 4 bis 5 : 5 liegt, insbesondere wenn die Gesamtlaminatschichtdicken von Ober- und Unterseite gleich groß sind, da mit diesen Ausgestaltungen ausgezeichnete Standzeiten erreicht werden konnten, weil sowohl ein Auf- als auch ein Abschwingen der Längs- und/oder Seitenenden zumindest in nahezu gleichem Maße möglich ist.

Weiterhin ist es von Vorteil, wenn die Anzahl der laminierten Gewebeschichten der Ober- und Unterseite gleich groß sind, darüber hinaus wenn die Schichtdicken der einzelnen Gewebeschichten zumindest nahezu identisch sind und/oder die Gewebe chemisch gesehen gleichartig sind, um auf diese Weise auch hier eine hohe und kontrollierte Verschwenkbarkeit der Längs- und/oder Seitenenden zu ermöglichen.

Dieses wird in vorteilhafter Weise verstärkt auch dahingehend realisiert, die auftretenden Biege- und Zugspannungen gleichmäßig aufnehmen zu können, daß zumindest ein Teil insbesondere sämtliche Gewebeschichten der Ober- und Unterseiten im Randbereich mindestens eines vorderen und/oder hinteren Längsendes und/oder linken und/ oder rechten Seitenendes in ihrer Schichtfolge alternierend (abwechselndes Aufeinanderlaminieren von Gewebeschichten der Ober- und Unterseite oder umgekehrt) angeordnet sind.

Hierbei hat es sich in der Praxis als ausgesprochen vorteilhaft erwiesen, wenn die Gewebe aus Glasfasern und/oder Aramid bestehen.

Aramide sind Polyamide aus aromatischen Diaminen und aromatischen Dicarbonsäuren, die neben Amid auch Imid-Gruppen enthalten können. Aramide zeichen sich durch hohe thermische und chemische Beständigkeit, Festigkeit und Elastizität sowie durch gute Flammenfestigkeit und Formstabilität aus.

In der Praxis haben sich vorteilhafterweise Gewebeflächengewichte bei den Glasfasern in Höhe von 80 g/m² bis 330 g/m² und bei Aramid in Höhe von 60 g/m² bis 240 g/m² sowie Gewebe, die mindestens einer Webart aus der Gruppe Leinen, Köper 1/3, Köper 2/2, unidirektional entsprechen, bewährt. Gewebe, wie beispielsweise Glasfaser- und Aramidfasergewebe, sind im Webverfahren hergestellte Bahnen aus endlosen Garnen oder Zwirnen, wobei die Garne mit in der Regel einer leichten Drehung versehene Spinnfäden sind (10 bis 40 Drehungen je Meter) und Zwirne üblicherweise eine stärkere Drehung (100 bis 200 Drehungen je Meter) aufweisen.

Häufig wird ein Haftmittel auf das Gewebe aufgebracht, das der besseren Verbindung mit insbesondere Epoxyharzen (Epoxidharzen) dient. Solche Laminate zeigen höhere Festigkeiten und eine bessere Wasser- und Alterungsbeständigkeit.

Die Webart ist die Art der Fadenbindung in Kett-(Längs-) und Schuß- (Quer-)richtung. Bei der Leinen-Webart handelt es sich um eine einfache Grundwebart, bei der der Schußfaden jeweils einen Kettfaden überkreuzt. Sie gewährleistet eine gute Dimensionsstabilität und ein geringes Ausfransen beim Zuschneiden. Bei der Webart Köper werden mehrere Kettfäden übersprungen, so daß dadurch Gewebe mit hoher Schmiegsam- und Drapierbarkeit entstehen, die sich besonders gut für gewölbte Formen eignen, sich aber weniger gut zuschneiden lassen.

Gewebe werden unidirektional genannt, wenn diese dünne Schußfäden enthalten, so daß dadurch mehr Kettfäden bei gleichem Harzanteil im Laminat untergebracht werden können. Wegen der Fadenstreckung erhält man so in der Längsrichtung eine erheblich höhere Festigkeit und Steifigkeit.

Gute Ergebnisse konnten mit Schaumstoffkernen aus Polyurethan oder Polystyrol erzielt werden.

Damit bei Verletzung der Laminatschicht bei Offenlegung des Schaumstoffkerns dieser bei Berührung mit Wasser nicht übermäßig quillt bzw. Wasser aufnimmt, weist dieser eine geschlossene Zellstruktur auf, wobei diese durch Modifizierung des Schaumstoffes mittels üblicher Zusatzstoffe bewerkstelligt wird.

In besonderem Maße hat es sich bewährt, wenn die Gewebelagen des Laminates in Epoxyharz getränkt sind und/oder darüber hinaus die Vorrichtung stringerfrei ist, da auf diese Weise eine besonders hohe Verschwenkbarkeit um die Längs- und/oder Querachse (Biegbarkeit) und damit bei erheblicher Gewichtseinsparung eine sehr hohe Standfestigkeit erzielt wird.

Schließlich ist es von Vorteil, wenn die innere Oberfläche des Schaumstoffkerns im wesentlichen staubfrei ist, da beim Auflaminieren der ersten Gewebeschicht auf den Schaumstoffkern auf diese Weise eine äußerst innige Verbindung hergestellt wird, da sonst bei vorhandenen Staubteilchen die Haftfestigkeit des Laminates auf dem Schaumstoffkern stark herabgesetzt würde und es häufig zu einer Delaminierung käme.

Bei Verwendung eines oben genannten Epoxyharzes (Epoxidharzes) in der Laminatschicht werden die auftretenden Kräfte direkt von den Glasfasern oder dem Aramid (beispielsweise in Form von Fasern) aufgenommen, so daß üblicherweise Deformationen bis ca. 30 cm (!) möglich sind. Die Materialstärke der Ober- und Unterseite konnte erheblich verringert werden aufgrund der oben genannten, zumindest im Randbereich ausgeführten Mehrfachlaminierung. Das Gewicht der erfindungsgemäßen Vorrichtung konnte gegenüber herkömmlichen Brettern erheblich reduziert werden, bei stringerfreier Ausführung sogar um die Hälfte. Die Standzeit dieser Vorrichtungen dürfte im Vergleich zu konventionellen Brettern ca. um den Faktor 4 erhöht worden sein. Bei der erfindungsgemäßen Ausgestaltung weist der brettartige Körper der erfindungsgemäßen Vorrichtung nach entsprechender Benutzung Fußabdrücke des Surfers (footprints) auf. Dadurch hat der Surfer einen besseren Stand und eine bessere Kontrolle über sein Brett. Die entstehenden Abdrücke bewegen sich im Bereich von 2 bis 8 mm Tiefe und stagnieren dann, ohne die Qualität des Brettes negativ zu beeinflussen, wodurch eine optimale Kraftübertragung vom Fuß auf das Brett erreicht wird. Die Fußabdrücke führen in der Regel nicht, wie sonst üblich, zu späteren Delaminierungen des Laminats vom Schaumstoffkern.

Erfindungsgemäß ist es grundsätzlich ausreichend, wenn sich die Überlappung der Gewebelaminatlagen im Randbereich des brettartigen Körpers in Umfangsrichtung nur über einen Teil der Länge des Körpers in dieser Richtung erstreckt. Beispielsweise kann die Überlappung in mehreren kurzen, in Umfangsrichtung aufeinander folgenden und zueinander beabstandeten Bereichen gebildet sein. Um die erfindungsgemäßen Eigenschaften und Vorteile in besonders weitgehendem Maße zu erzielen, sieht eine außerordentlich vorteilhafte Weiterbildung der erfindungsgemäßen Lehre vor, daß sich die Überlappung der Gewebelaminatlagen im Randbereich des brettartigen Körpers in Umfangsrichtung des Körpers über eine wesentlichen Teil der Länge des Körpers, vorzugsweise im wesentlichen über die gesamte Länge des Körpers in diese Richtung erstreckt.

Um eine Beständigkeit des brettartigen Körpers gegen UV-Strahlung zu erzielen, ist es zweckmäßig, daß der brettartige Körper im Bereich seiner Oberfläche, insbesondere an seiner Oberfläche, mit einem UV-beständigen Material versehen ist.

Bei der vorgenannten Ausführungsform kann das UV-beständige Material in dem Laminat enthalten sein oder eine Beschichtung des brettartigen Körpers bilden.

Beim erfindungsgemäßen Verfahren zur Herstellung einer Vorrichtung zum Wellenreiten und dergleichen, insbesondere zum Kite Surfen und Wake Boarden, insbesondere zur Herstellung einer erfindungsgemäßen Vorrichtung, wird mindestens ein Randbereich des vorderen und/oder hinteren Längsendes und/oder des linken und/ oder rechten Seitenendes des Schaumstoffkerns des brettartigen Körpers von Ober- zu Unterseite oder umgekehrt um das Profil herum mit mindestens einer Gewebelage laminierend ummantelt, wobei nach vollständigem Laminieren zumindest der die mindestens eine Gewebelage aufweisende Randbereich des entsprechenden Endes mindestens eine weitere Gewebelaminatlage aufweist.

Dies kann per Hand, halb- oder vollautomatisch in entsprechend dafür vorgesehenen Maschinen durchgeführt werden (üblicherweise bekannte Vakuum-Technologien).

Die hinsichtlich der erfindungsgemäßen Vorrichtung gemachten Ausführungen bezüglich der vorteilhaften Ausgestaltungen gelten in analogem Sinne auch bezüglich der aufgestellten Unteransprüche hinsichtlich des erfindungsgemäßen Verfahrens.

Darüber hinaus ist es von Vorteil, wenn vor dem Laminieren auf die Oberfläche des Schaumstoffkerns Harz und/oder Leichtfüller aufgebracht wird, damit die Oberfläche des Schaumstoffkerns nahezu versiegelt wird und eine definierte Oberfläche zum Auflaminieren der entsprechenden Gewebe bereitgestellt wird.

Die erfindungsgemäße Vorrichtung ist vorzugsweise ein Surfbrett (Surf Board). Die erfindungsgemäße Vorrichtung kann jedoch beispielsweise auch ein Skim Board, ein Wake Board, ein Wake Skate, ein Kite Board, ein Knee Board, ein Body Board, ein Windsurf Board, ein Wasserski, ein Monoski oder ein anderes ähnliches Sportgerät sein.

Beispielsweise werden beim erfindungsgemäßen Verfahren die folgenden Verfahrensschritte durchgeführt:
1. Formgebung eines Schaumstoffkerns,
2. Reinigen der Oberfläche des Schaumstoffkerns,
3. Auftragen von Harz und/oder Leichtfüller auf die Oberfläche des Schaumstoffkerns,
4. Laminieren des Bodens,
5. Schleifen der Randbereiche der Längsenden,
6. Laminieren der Oberseite,
7. Anschleifen der gesamten Oberfläche,
8. Aufbringen von Harz,
9. Schleifen der Oberfläche,
10. Aufbringen eines Oberflächenlackes,
11. Feinstschleifen der Oberfläche und Aufbringen einer Politur.

Die nachfolgenden Beispiele dienen zur näheren Erläuterung der Erfindung.

In den Figuren zeigen:
- Fig. 1: eine skizzenhafte Darstellung einer ersten Ausgestaltung der erfindungsgemäßen Vorrichtung;
- Fig. 2: eine zweite Ausgestaltung der erfindungsgemäßen Vorrichtung,
- Fig. 3: eine stark schematisierte Draufsicht auf eine erfindungsgemäße Vorrichtung.

Fig. 1 zeigt skizzenhaft eine erste Ausgestaltung der erfindungsgemäßen Vorrichtung.

Bei dieser ist ein aus Polyurethanschaum bestehender Schaumstoffkern 1 am rechten Längsende mit zwei Gewebebahnen 2, 3 dahingehend laminiert, daß die obere Gewebebahn 2 von der Ober- zur Unterseite und die untere Gewebebahn 3 von der Unter- zur Oberseite um das Profil des Längsendes herumlaufend laminierend angeordnet sind. Bei den Geweben handelt es sich um Glasfilamentgewebe mit einem Flächengewicht von 163 g/m² (Webart: Leinen) (Bezugsquelle: Lange + Ritter).

Fig. 2 zeigt skizzenhaft eine zweite Ausgestaltung der erfindungsgemäßen Vorrichtung.

Bei dieser Ausgestaltung ist ein aus Polyurethan bestehender Schaumstoffkern 1 wiederum am rechten Seitenende von zwei oberen Gewebebahnen 2, 2' derart um das Profil des Längsendes herumlaufend mehrfach laminiert, daß beide obere Gewebebahnen 2, 2' von der Oberzur Unterseite verlaufen. In den Figuren 1 und 2 ist dargestellt, daß sich die Gewebebahnen 2, 3 lediglich im Bereich des rechten Endes des brettartigen Körpers 1 überlappen. Selbstverständlich können sich die Gewebebahnen 2, 3 auch sowohl an dem rechten als auch an dem linken Seitenende überlappen. Selbstverständlich ist es auch möglich, daß die beiden Gewebebahnen von unten nach oben verlaufen. Weiterhin können die Figuren auch dahingehend verstanden werden, daß diese nicht - wie oben - die Längsprofile sondern die Querprofile zeigen und es sich bei den dort gezeigten Gewebebahnen um seitliche Gewebebahnen handelt.

Fig. 3 zeigt eine stark schematisierte Draufsicht auf eine erfindungsgemäße Vorrichtung in Form eines Surfbretts. In Fig. 3 ist ein brettartiger Körper 4 der Vorrichtung dargestellt, wobei durch eine Grauschattierung 5 dargestellt ist, daß sich die anhand der Figuren 1 und 2 beschriebene Überlappung der Gewebebahnen 2, 3 im Randbereich des brettartigen Körpers 4 in Umfangsrichtung des Körpers 4 bei diesem Ausführungsbeispiel über die gesamte Länge des Körpers 4 in dessen Umfangsrichtung erstreckt. Auf diese Weise werden die Eigenschaften und Vorteile der Erfindung in besonders weitgehendem Maße erreicht.

Bei den oben genannten Ausführungsbeispielen wird ein Epoxyharz der Bezeichnung L-285 der Firma Lange + Ritter verwendet. Als Leichtfüller kann ein Produkt der Bezeichnung Q-Cell (Artikelnummer 12.87 der Firma Lange + Ritter) verwendet werden.

Als Schaumstoff können die am Markt bekannten Produkte der Bezeichnung Surfoam, Clarkfoam, Bennet, Burford, Phenolic Megalite, Starwalt, Styrodur und Jackodur verwendet werden.

Herstellung eines erfindungsgemäßen stringerfreien Surfbrettes.
1. Zunächst wird ein aus Polyurethanschaum hergestellter Schaumkörper in eine surfbrettartige Form gebracht (Shaping).
2. Anschließend wird der in Form gebrachte Schaumkörper (Blank) von auf der Oberfläche sitzenden Staubteilchen mit Hilfe von Absaugturbinen oder Staubsaugern vom Staub befreit.
3. Danach wird ein Epoxyharz oder ein sogenannter Leichtfüller auf die Oberfläche gebracht, um eine reproduzierbare Oberfläche herzustellen.
4. Zunächst wird die Unterseite des Schaumstoffkörpers mit Hilfe eines Glasfilamentgewebes (163 g/m²) laminierend belegt. Hierbei kann auch ein Aramidfasergewebe mit einem Flächengewicht von 110 g/m² benutzt werden.
5. Im Anschluß daran wird der Randbereich des laminierten Endes angeschliffen, um eine größere Oberfläche für die noch aufzulaminierende weitere Gewebeschicht bereitzustellen.
6. Anschließend wird die Oberseite entsprechend mittels eines Gewebes laminiert.
7. Danach wird die gesamte Oberfläche angeschliffen, um eine größere Oberfläche für die Aufbringung eines Oberflächenharzes (top coat) bereitzustellen.
8. Ein entsprechend geeignetes Oberflächenharz, insbesondere ein Epoxyharz, wird auf die Oberfläche des Laminates aufgebracht.
9. Weiterhin wird mit einer Körnung von 80 bis 400 die Oberfläche angeschliffen,
10. ein Oberflächenlack, insbesondere ein Acryllack, aufgebracht und schließlich
11. ein Feinstschliff mit anschließendem Aufbringen einer Politur durchgeführt.

Die Arbeitsschritte 2, 3, 10 und 11 sind jedoch als optionale Schritte zur Optimierung des Produktes zu verstehen.

Zur Aufbringung der Gewebeflächen ist das klassische Verfahren per Handauflage sowie Vakuumtechnologien (beispielsweise die bekannte sogenannte Vakuuminfusionstechnik, Vasi) anwendbar.

## Patentansprüche

1. Vorrichtung zum Wellenreiten oder dergleichen, mit einem einen laminatummantelten Schaumstoffkern und eine Ober- und Unterseite aufweisenden brettartigen Körper, wobei zumindest der Randbereich des vorderen und/oder hinteren Längsendes und/oder des linken und/oder rechten Seitenendes des brettartigen Körpers - ggf. jeweils - mindestens zwei Gewebelaminatlagen aufweist, von denen zumindest eine von der Ober- zur Unterseite oder umgekehrt um das Profil des entsprechenden Endes verläuft, **dadurch gekennzeichnet, daß** jeweils mindestens eine Gewebelaminatlage der Ober- und Unterseite um das Profil des vorderen und/ oder hinteren Längsendes und/oder des linken und/oder rechten Seitenendes von der Ober- zur Unterseite oder umgekehrt verlaufen.

2. Vorrichtung nach Anspruch 1, **dadurch gekennzeichnet, daß** die jeweils mindestens einen Gewebelaminatlagen der Ober- und Unterseite im Randbereich des vorderen und/oder hinteren Längsendes und/oder linken und/ oder rechten Seitenendes direkt aufeinander liegen.

3. Vorrichtung nach Anspruch 1 bis 2, **dadurch gekennzeichnet, daß** das Verhältnis der Gesamtlaminatschichtdicken von Ober- zu Unterseite im Bereich von 6 : 4 bis 5 : 5 liegt.

4. Vorrichtung nach einem der Ansprüche 1 bis 3, **dadurch gekennzeichnet, daß** die Gesamtlaminatschichtdikken von Ober- und Unterseite gleich groß sind.

5. Vorrichtung nach einem der Ansprüche 1 bis 4, **dadurch gekennzeichnet, daß** die Anzahl der laminierten Gewebeschichten der Ober- und Unterseite gleich groß sind.

6. Vorrichtung nach einem der Ansprüche 1 bis 5, **dadurch gekennzeichnet, daß** die Schichtdicken der einzelnen Gewebeschichten zumindest nahezu identisch sind.

7. Vorrichtung nach einem der Ansprüche 1 bis 6, **dadurch gekennzeichnet, daß** die Gewebe chemisch gesehen gleichartig sind.

8. Vorrichtung nach einem der Ansprüche 1 bis 7, **dadurch gekennzeichnet, daß** zumindest ein Teil der Gewebeschichten der Ober- und Unterseiten im Randbereich mindestens eines vorderen und/oder hinteren Längsendes und/oder linken und/oder rechten Seitenendes in ihrer Schichtfolge alternierend angeordnet sind.

9. Vorrichtung nach Anspruch 8, **dadurch gekennzeichnet, daß** sämtliche Gewebeschichten der Ober- und Unterseiten im Randbereich mindestens eines vorderen und/ oder hinteren Längsendes und/oder linken und/oder rechten Seitenendes in ihrer Schichtfolge alternierend angeordnet sind.

10. Vorrichtung nach einem der Ansprüche 1 bis 9, **dadurch gekennzeichnet, daß** die Gewebe aus Glasfasern und/oder Aramid bestehen.

11. Vorrichtung nach einem der Ansprüche 1 bis 10, **dadurch gekennzeichnet, daß** das Gewebeflächengewicht bei den Glasfasern 80 g/m² bis 330 g/m² und bei Aramid 60 g/m² bis 240 g/m² beträgt.

12. Vorrichtung nach einem der Ansprüche 1 bis 11, **dadurch gekennzeichnet, daß** die Gewebe mindestens einer Webart aus der Gruppe Leinen, Köper 1/3, Köper 2/2, unidirektional entsprechen.

13. Vorrichtung nach einem der Ansprüche 1 bis 12, **dadurch gekennzeichnet, daß** der Schaumstoffkern aus Polyurethan oder Polystyrol besteht.

14. Vorrichtung nach einem der Ansprüche 1 bis 13, **dadurch gekennzeichnet, daß** der Schaumstoffkern eine geschlossene Zellstruktur aufweist.

15. Vorrichtung nach einem der Ansprüche 1 bis 14, **dadurch gekennzeichnet, daß** die Gewebelagen des Laminates in Epoxyharz getränkt sind.

16. Vorrichtung nach einem der Ansprüche 1 bis 15, **dadurch gekennzeichnet, daß** diese stringerfrei ist.

17. Vorrichtung nach einem der Ansprüche 1 bis 16, **dadurch gekennzeichnet, daß** die innere Oberfläche des Schaumstoffkerns im wesentlichen staubfrei ist.

18. Vorrichtung nach einem der Ansprüche 1 bis 17, **dadurch gekennzeichnet, daß** sich die Überlappung der Gewebelaminatelagen im Randbereich des brettartigen Körpers in Umfangsrichtung des Körpers über einen wesentlichen Teil der Länge des Körpers, vorzugsweise im wesentlichen über die gesamte Länge des Körpers in dieser Richtung erstreckt.

19. Vorrichtung nach einem der Ansprüche 1 bis 18, **dadurch gekennzeichnet, daß** der brettartige Körper im Bereich seiner Oberfläche, insbesondere an seiner Oberfläche, mit einem UV-beständigen Material versehen ist.

20. Vorrichtung nach Anspruch 19, **dadurch gekennzeichnet, daß** das UV-beständige Material in dem Laminat enthalten ist oder eine Beschichtung des brettartigen Körpers bildet.

21. Verfahren zur Herstellung einer Vorrichtung zum Wellenreiten oder dergleichen, nach einem der Ansprüche 1 bis 20, mit laminierendem Ummanteln mindestens eines Randbereiches des vorderen und/oder hinteren Längsendes und/ oder des linken und/oder rechten Seitenendes des Schaumstoffkerns des brettartigen Körpers von der Oberzur Unterseite oder umgekehrt um das Profil herum mit mindestens einer Gewebelage, wobei nach vollständigem Laminieren zumindest der die mindestens eine Gewebelage aufweisende Randbereich des entsprechenden Endes mindestens eine weitere Gewebelaminatlage aufweist, **dadurch gekennzeichnet, daß** jeweils mindestens eine Gewebelaminatlage der Ober- und Unterseite um das Profil des vorderen und/ oder hinteren Längsendes und/ oder des linken und/oder rechten Seitenendes von der Ober- zur Unterseite oder umgekehrt verlaufen.

22. Verfahren nach einem der Ansprüche 20 bis 21, **dadurch gekennzeichnet, daß** die jeweils mindestens einen Gewebelaminatlagen der Ober- und Unterseite im Randbereich des vorderen und/oder hinteren Längsendes und/ oder des linken und/oder rechten Seitenendes direkt aufeinander liegen.

23. Verfahren nach Anspruch einem der Ansprüche 20 bis 22, **dadurch gekennzeichnet, daß** das Verhältnis der Gesamtlaminatschichtdicken von Ober- zu Unterseite im Bereich von 6 : 4 bis 5 : 5 liegt.

24. Verfahren nach einem der Ansprüche 20 bis 23, **dadurch gekennzeichnet, daß** die gesamten Laminatschichtdicken von Ober- und Unterseite gleich groß sind.

25. Verfahren nach einem der Ansprüche 20 bis 24, **dadurch gekennzeichnet, daß** die Anzahl der laminierten Gewebeschichten der Ober- und Unterseite gleich groß sind.

26. Verfahren nach einem der Ansprüche 20 bis 25, **dadurch gekennzeichnet, daß** die Schichtdicken der einzelnen Gewebeschichten zumindest nahezu identisch sind.

27. Verfahren nach einem der Ansprüche 20 bis 26, **dadurch gekennzeichnet, daß** die Gewebe chemisch gesehen gleichartig sind.

28. Verfahren nach einem der Ansprüche 20 bis 27, **dadurch gekennzeichnet, daß** zumindest ein Teil der Gewebeschichten der Ober- und Unterseiten im Randbereich mindestens eines vorderen und/oder hinteren Längsendes und/oder linken und/oder rechten Seitenendes in ihrer Schichtfolge alternierend angeordnet werden.

29. Verfahren nach Anspruch 28, **dadurch gekennzeichnet, daß** sämtliche Gewebeschichten der Ober- und Unterseiten im Randbereich mindestens eines vorderen und/ oder hinteren Längsendes und/oder linken und/oder rechten Seitenendes in ihrer Schichtfolge alternierend angeordnet sind.

30. Verfahren nach einem der Ansprüche 20 bis 29, **dadurch gekennzeichnet, daß** die Gewebe aus Glasfasern und/oder Aramid bestehen.

31. Verfahren nach einem der Ansprüche 20 bis 30, **dadurch gekennzeichnet, daß** das Gewebeflächengewicht bei den Glasfasern 80 g/m² bis 330 g/m² und bei Aramid 60 g/m² bis 240 g/m² beträgt.

32. Verfahren nach einem der Ansprüche 20 bis 31, **dadurch gekennzeichnet, daß** die Gewebe mindestens einer Webart aus der Gruppe Leinen, Köper 1/3, Köper 2/2, unidirektional entsprechen.

33. Verfahren nach einem der Ansprüche 20 bis 32, **dadurch gekennzeichnet, daß** der Schaumstoffkern aus Polyurethan oder Polystyrol besteht.

34. Verfahren nach einem der Ansprüche 20 bis 33, **dadurch gekennzeichnet, daß** der Schaumstoffkern eine geschlossene Zellstruktur aufweist.

35. Verfahren nach einem der Ansprüche 20 bis 34, **dadurch gekennzeichnet, daß** die Gewebelagen des Laminates in Epoxyharz getränkt werden.

36. Verfahren nach einem der Ansprüche 20 bis 35, **dadurch gekennzeichnet, daß** die Vorrichtung stringerfrei ist.

37. Verfahren nach einem der Ansprüche 20 bis 36, **dadurch gekennzeichnet, daß** die Oberfläche des Schaumstoffkerns vor dem Laminieren von Staubteilchen befreit wird.

38. Verfahren nach einem der Ansprüche 20 bis 37, **dadurch gekennzeichnet, daß** vor dem Laminieren auf die Oberfläche des Schaumstoffkerns Harz und/oder Leichtfüller aufgebracht wird.

39. Verfahren nach einem der Ansprüche 20 bis 38, **dadurch gekennzeichnet, daß** der brettartige Körper im Bereich seiner Oberfläche, insbesondere an seiner Oberfläche, mit einem UV-beständigen Material versehen wird.

40. Verfahren nach Anspruch 39, **dadurch gekennzeichnet, daß** das UV-beständige Material in dem Laminat enthalten ist oder eine Beschichtung des brettartigen Körpers bildet.

## Claims

1. Device for surfing or the like, with a board-like body comprising a laminate-encased foam core and an upper side and a lower side, at least the edge area of the front and/or rear longitudinal end and/or the left and/or right side end of the board-like body comprising if necessary at least two fabric laminate layers, at least one of which runs from the upper side to the lower side or vice versa around the profile of the corresponding end, **characterised in that** at least one fabric laminate layer of the upper and lower side runs respectively around the profile of the front and/or rear longitudinal end and/or the left and/or right side end from the upper side to the lower side or vice versa.

2. Device according to claim 1, **characterised in that** the at least one fabric laminate layers of the upper and lower side respectively lie directly on top of one another in the edge area of the front and/or rear longitudinal end and/or the left and/or right side end.

3. Device according to claim 1 to 2, **characterised in that** the ratio of the thicknesses of the total laminate layer from the upper side to the lower side is in the range of from 6:4 to 5:5.

4. Device according to one of claims 1 to 3, **characterised in that** the total laminate layer thicknesses of the upper side and lower side are the same size.

5. Device according to one of the preceding claims 1 to 4, **characterised in that** the number of laminated fabric layers of the upper side and lower side is the same.

6. Device according to one of the preceding claims 1 to 5, **characterised in that** the layer thicknesses of the individual fabric layers are at least almost identical.

7. Device according to one of the preceding claims 1 to 6, **characterised in that** the fabrics are chemically similar.

8. Device according to one of the preceding claims 1 to 7, **characterised in that** at least a portion of the fabric layers of the upper side and the lower side in the edge area of at least one front and/or rear longitudinal end and/or left and/or right side end are arranged in an alternating layer sequence.

9. Device according to claim 8, **characterised in that** all of the fabric layers of the upper and lower sides in the edge area of at least one front and/or rear longitudinal end and/or left and/or right side end are arranged in an alternating layer sequence.

10. Device according to one of claims 1 to 9, **characterised in that** the fabrics consist of glass fibres and/or aramid.

11. Device according to one of the preceding claims 1 to 10, **characterised in that** the fabric weight per unit area is 80 to 330 g/m² for glass fibres and 60 to 240 g/m² for aramid.

12. Device according to one of claims 1 to 11, **characterised in that** the fabrics correspond to at least one type of weave selected from a group consisting of linen, twill 1/3, twill 2/2 and unidirectional.

13. Device according to one of claims 1 to 12, **characterised in that** the foam core is made of polyurethane or polystyrene.

14. Device according to one of claims 1 to 13, **characterised in that** the foam core has a closed cell structure.

15. Device according to one of claims 1 to 14, **characterised in that** the fabric layers of the laminate are impregnated with epoxy resin.

16. Device according to one of claims 1 to 15, **characterised in that** the latter has no stringer.

17. Device according to one of claims 1 to 16, **characterised in that** the inner surface of the foam core is essentially free of dust.

18. Device according to one of claims 1 to 17, **characterised in that** the overlap of the fabric laminate layers extends in the edge area of the board-like body in peripheral direction of the body over a substantial portion of the length of the body, preferably substantially over the entire length of the body in this direction.

19. Device according to one of claims 1 to 18, **characterised in that** the board-like body is provided with a UV-resistant material in the region of its surface, in particular on its surface.

20. Device according to claim 19, **characterised in that** the UV-resistant material is contained in the laminate or forms a coating of the board-like body.

21. Method for producing a device for surfing or the like according to one of claims 1 to 20, by encasing in a laminating manner at least one edge area of the front and/or rear longitudinal end and/or the left and/or right side end of the foam core of the board-like body from the upper side to the lower side or vice versa about the profile with at least one fabric layer, wherein after completing the lamination at least the edge area of the corresponding end that has the at least one fabric layer comprises at least one additional fabric laminate layer, **characterised in that** at least one fabric laminate layer of the upper and lower side runs around the profile of the front and/or rear longitudinal end and/or the left and/or right side end from the upper to the lower side or vice versa.

22. Method according to one of claims 20 to 21, **characterised in that** the at least one fabric laminate layers of the upper and lower side respectively lie directly on top of one another in the edge area of the front and/or rear longitudinal end and/or the left and/or right side end.

23. Method according to one of claims 20 to 22, **characterised in that** the ratio of the thicknesses of the total laminate layer from the upper side to the lower side is in the range of from 6:4 to 5:5.

24. Method according to one of claims 20 to 23, **characterised in that** the total laminate layer thicknesses of the upper side and lower side are the same size.

25. Method according to one of claims 20 to 24, **characterised in that** the number of laminated fabric layers of the upper side and lower side is the same.

26. Method according to one of claims 20 to 25, **characterised in that** the layer thicknesses of the individual fabric layers are at least almost identical.

27. Method according to one of claims 20 to 26, **characterised in that** the fabrics are chemically similar.

28. Method according to one of claims 20 to 27, **characterised in that** at least a portion of the fabric layers of the upper side and the lower side in the edge area of at least one front and/or rear longitudinal end and/or left and/or right side end are arranged in an alternating layer sequence.

29. Method according to claim 28, **characterised in that** all of the fabric layers of the upper and lower sides in the edge area of at least one front and/or rear longitudinal end and/or left and/or right side end are arranged in an alternating layer sequence.

30. Method according to one of claims 20 to 29, **characterised in that** the fabrics consist of glass fibres and/or aramid.

31. Method according to one of claims 20 to 30, **characterised in that** the fabric weight per unit area is 80 to 330 g/m² for glass fibres and 60 to 240 g/m² for aramid.

32. Method according to one of claims 20 to 31, **characterised in that** the fabrics correspond to at least one type of weave selected from a group consisting of linen, twill 1/3, twill 2/2 and unidirectional.

33. Method according to one of claims 20 to 32, **characterised in that** the foam core is made of polyurethane or polystyrene.

34. Method according to one of claims 20 to 33, **characterised in that** the foam core has a closed cell structure.

35. Method according to one of claims 20 to 34, **characterised in that** the layers of fabric of the laminate are impregnated with epoxy resin.

36. Method according to one of claims 20 to 35, **characterised in that** the device has no stringer.

37. Method according to one of claims 20 to 36, **characterised in that** the surface of the foam core is cleared of dust particles prior to lamination.

38. Method according to one of claims 20 to 37, **characterised in that** prior to the lamination resin and/or lightweight filler is applied onto the surface of the foam core.

39. Method according to one of claims 20 to 38, **characterised in that** the board-like body is provided with a UV-resistant material in the region of its surface, in particular on its surface.

40. Method according to claim 39, **characterised in that** the UV-resistant material is contained in the laminate or forms a coating of the board-like body.

## Revendications

1. Dispositif pour surfer ou similaire, constitué d'un corps en forme de planche comportant une âme en mousse recouverte de stratifié, avec une face supérieure et une face inférieure, la zone de bordure au moins de l'extrémité longitudinale avant et/ou arrière et/ou l'extrémité latérale gauche et/ou droite du corps en forme de planche comportant - le cas échéant respectivement - au moins deux couches en stratifié de textile, dont au moins une s'étend de la face supérieure à la face inférieure ou inversement autour du profil de l'extrémité correspondante, **caractérisé en ce qu'**au moins une couche de stratifié de textile respectivement de la face supérieure et de la face inférieure s'étend autour du profilé de l'extrémité longitudinale avant et/ou arrière et/ou de l'extrémité latérale gauche et/ou droite, de la face supérieure à la face inférieure ou inversement.

2. Dispositif selon la revendication 1, **caractérisé en ce que** lesdites couches de stratifié de textile des faces supérieure et inférieure (une au moins) dans la zone de bordure de l'extrémité longitudinale avant et/ou arrière et/ou de l'extrémité latérale gauche et/ou droite reposent directement l'une sur l'autre.

3. Dispositif selon les revendications 1 à 2, **caractérisé en ce que** le rapport des épaisseurs totales des couches de stratifié de la face supérieure à la face inférieure est compris dans l'intervalle de 6 : 4 à 5 : 5.

4. Dispositif selon l'une quelconque des revendications 1 à 3, **caractérisé en ce que** les épaisseurs totales des couches de stratifié de la face supérieure et de la face inférieure sont égales.

5. Dispositif selon l'une quelconque des revendications 1 à 4, **caractérisé en ce que** le nombre des couches de stratifié de textile des couches supérieure et inférieure est le même.

6. Dispositif selon l'une quelconque des revendications 1 à 5, **caractérisé en ce que** les épaisseurs des différentes couches textiles sont au moins à peu près égales.

7. Dispositif selon l'une quelconque des revendications 1 à 6, **caractérisé en ce que** les textiles sont chimiquement de même nature.

8. Dispositif selon l'une quelconque des revendications 1 à 7, **caractérisé en ce que** dans la zone de bordure d'au moins une extrémité longitudinale avant et/ou arrière et/ou d'au moins une extrémité latérale gauche et/ou droite, au moins une partie des couches de textile des faces supérieure et inférieure sont disposées alternativement en ce qui concerne leur succession de couches.

9. Dispositif selon la revendication 8, **caractérisé en ce que** dans la zone de bordure d'au moins une extrémité longitudinale avant et/ou arrière et/ou d'au moins une extrémité latérale gauche et/ou droite, toutes les couches de textile des faces supérieure et inférieure sont disposées alternativement en ce qui concerne leur succession de couches.

10. Dispositif selon l'une quelconque des revendications 1 à 9, **caractérisé en ce que** les textiles consistent en fibres de verre et/ou d'aramide.

11. Dispositif selon l'une quelconque des revendications 1 à 10, **caractérisé en ce que** le poids surfacique du textile pour les fibres de verre est de 80 g/m² à 330 g/m² et pour l'aramide de 60 g/m² à 240 g/m².

12. Dispositif selon l'une quelconque des revendications 1 à 11, **caractérisé en ce que** les textiles correspondent à au moins un mode de tissage du groupe toile, serge 1/3, serge 2/2, unidirectionnel.

13. Dispositif selon l'une quelconque des revendications 1 à 12, **caractérisé en ce que** l'âme de mousse est en polyuréthane ou en polystyrène.

14. Dispositif selon l'une quelconque des revendications 1 à 13, **caractérisé en ce que** l'âme de mousse présente une structure à cellules fermées.

15. Dispositif selon l'une quelconque des revendications 1 à 14, **caractérisé en ce que** les couches de textile du stratifié sont imprégnées de résine époxyde.

16. Dispositif selon l'une quelconque des revendications 1 à 15, **caractérisé en ce que** celui-ci est exempt de raidisseur.

17. Dispositif selon l'une quelconque des revendications 1 à 16, **caractérisé en ce que** la surface intérieure de l'âme de mousse est sensiblement exempte de poussière.

18. Dispositif selon l'une quelconque des revendications 1 à 17, **caractérisé en ce que** le chevauchement des couches de stratifié de textile s'étend dans la zone de bordure du corps en forme de planche dans la direction de la circonférence du corps sur une partie importante de la longueur du corps, de préférence sensiblement sur toute la longueur du corps dans cette direction.

19. Dispositif selon l'une quelconque des revendications 1 à 18, **caractérisé en ce que** le corps en forme de planche est doté dans la zone de sa surface, en particulier à sa surface, d'un matériau résistant aux UV.

20. Dispositif selon la revendication 19, **caractérisé en ce que** le matériau résistant aux UV est contenu dans le stratifié ou forme un revêtement du corps en forme de planche.

21. Procédé de fabrication d'un dispositif pour surfer ou similaire selon l'une quelconque des revendications 1 à 20, avec, tout autour du profil, un enveloppement par stratifié d'au moins une zone de bordure de l'extrémité longitudinale avant et/ou arrière et/ou de l'extrémité latérale gauche et/ou droite de l'âme en mousse du corps en forme de planche, de la face supérieure à la face inférieure ou inversement, par au moins une couche de textile, sachant qu'après la stratification complète, au moins la zone de bordure, comportant ladite au moins une couche textile, de l'extrémité considérée comporte au moins une autre couche de stratifié de textile, **caractérisé en ce qu'**au moins une couche de stratifié de textile de la face supérieure et de la face inférieure respectivement s'étendent autour du profil de l'extrémité longitudinale avant et/ou arrière et/ou de l'extrémité latérale gauche et/ou droite de la face supérieure à la face inférieure ou inversement.

22. Procédé selon l'une quelconque des revendications 20 à 21, **caractérisé en ce que**, dans la zone de bordure de l'extrémité longitudinale avant et/ou arrière et/ou de l'extrémité latérale gauche et/ou droite, les couches de stratifié (une au moins) des faces supérieure et inférieure reposent directement les unes sur les autres.

23. Procédé selon l'une quelconque des revendications 20 à 22, **caractérisé en ce que** le rapport des épaisseurs de couche totale de stratifié de la face supérieure et de la face inférieure est compris dans l'intervalle de 6 : 4 à 5 : 5.

24. Procédé selon l'une quelconque des revendications 20 à 23, **caractérisé en ce que** les épaisseurs de couche totales de stratifié de la face supérieure et de la face inférieure sont égales.

25. Procédé selon l'une quelconque des revendications 20 à 24, **caractérisé en ce que** les nombres des couches de stratifié de la face supérieure et de la face inférieure sont égaux.

26. Procédé selon l'une quelconque des revendications 20 à 25, **caractérisé en ce que** les épaisseurs des différentes couches textiles sont au moins à peu près égales.

27. Procédé selon l'une quelconque des revendications 20 à 26, **caractérisé en ce que** les textiles sont chimiquement de même nature.

28. Procédé selon l'une quelconque des revendications 20 à 27, **caractérisé en ce que** dans la zone de bordure d'au moins une extrémité longitudinale avant et/ou arrière et/ou d'au moins une extrémité latérale gauche et/ou droite, au moins une partie des couches de textile des faces supérieure et inférieure sont disposées alternativement en ce qui concerne leur succession de couches.

29. Procédé selon la revendication 28, **caractérisé en ce que** dans la zone de bordure d'au moins une extrémité longitudinale avant et/ou arrière et/ou d'au moins une extrémité latérale gauche et/ou droite, toutes les couches de textile des faces supérieure et inférieure sont disposées alternativement en ce qui concerne leur succession de couches.

30. Procédé selon l'une quelconque des revendications 20 à 29, **caractérisé en ce que** les textiles consistent en fibres de verre et/ou d'aramide.

31. Procédé selon l'une quelconque des revendications 20 à 30, **caractérisé en ce que** le poids surfacique du textile pour les fibres de verre est de 80 g/m² à 330 g/m² et pour l'aramide de 60 g/m² à 240 g/m².

32. Procédé selon l'une quelconque des revendications 20 à 31, **caractérisé en ce que** les textiles correspondent à au moins un mode de tissage du groupe toile, serge 1/3, serge 2/2, unidirectionnel.

33. Procédé selon l'une quelconque des revendications 20 à 32, **caractérisé en ce que** l'âme de mousse est en polyuréthane ou en polystyrène.

34. Procédé selon l'une quelconque des revendications 20 à 33, **caractérisé en ce que** l'âme de mousse présente une structure à cellules fermées.

35. Procédé selon l'une quelconque des revendications 20 à 34, **caractérisé en ce que** les couches de textile du stratifié sont imprégnées de résine époxyde.

36. Procédé selon l'une quelconque des revendications 20 à 35, **caractérisé en ce que** le dispositif est exempt de raidisseur.

37. Procédé selon l'une quelconque des revendications 20 à 36, **caractérisé en ce qu'**avant la stratification, la surface intérieure de l'âme de mousse est débarrassée des particules de poussière.

38. Procédé selon l'une quelconque des revendications 20 à 37, **caractérisé en ce qu'**avant la stratification, de la résine et/ou un produit de comblement léger sont appliqués sur la surface de l'âme de mousse.

39. Procédé selon l'une quelconque des revendications 20 à 38, **caractérisé en ce que** le corps en forme de planche est doté dans la zone de sa surface, en particulier à sa surface, d'un matériau résistant aux UV.

40. Procédé selon la revendication 39, **caractérisé en ce que** le matériau résistant aux UV est contenu dans le stratifié ou forme un revêtement du corps en forme de planche.
